# EUROPÄISCHE PATENTSCHRIFT

(11) **EP 1 402 083 B1**
(45) Veröffentlichungstag und Bekanntmachung des Hinweises auf die Patenterteilung: **27.04.2005**
(21) Anmeldenummer: 02780906.0
(22) Anmeldetag: 21.06.2002
(51) Int. Cl.: C23C 22/34, C23C 22/36, C23C 22/08, C23C 22/83

(54) **Korrosionsschutzverfahren für Metalloberflächen**
Corrosion protection method for metal surfaces
Procédé de protection contre la corrosion pour surfaces métalliques

(30) Priorität: 30.06.2001 DE 10131723
(43) Veröffentlichungstag der Anmeldung: 31.03.2004
(73) Patentinhaber: Henkel Kommanditgesellschaft auf Aktien, 40589 Düsseldorf (DE)
(72) Erfinder: QUELLHORST, Heike, 402217 Düsseldorf (DE); KOCH, Alina, Monica, 40225 Düsseldorf (DE); DRONIOU, Patrick, F-92700 Colombes (FR); PAWLIK, Marian, 42781 Haan (DE)
(86) Internationale Anmeldenummer: PCT/EP2002/006888
(87) Internationale Veröffentlichungsnummer: WO 2003/002781

(56) Entgegenhaltungen:
- WO-A-96/27034
- WO-A-97/45568
- WO-A-99/19083
- DE-A- 3 627 249
- DE-A- 10 005 113
- DE-A- 10 010 355
- DE-A- 10 010 758
- DE-A- 10 030 462

## Beschreibung

Die Erfindung liegt auf dem Gebiet der Korrosionsschutzbehandlung von Metalloberflächen. Das Ziel der Erfindung besteht darin, auf der blanken Metalloberfläche eine korrosionsschützende Schicht abzuscheiden. Dabei liegt ein besonderes Merkmal der Erfindung darin, daß keine toxischen Schwermetalle wie beispielsweise Chrom oder Nickel verwendet werden müssen.

Für die Abscheidung korrosionsschützender Schichten auf blanken Metalloberflächen bzw. die Nachspülung bereits beschichteter Metalloberflächen zur Erhöhung des Korrosionsschutzes besteht ein umfangreicher Stand der Technik. Im folgenden sind einige Beispiele für Dokumente aufgeführt, die insbesondere die chromfreie Behandlung von Aluminiumoberflächen zum Gegenstand haben. Der hierbei gebrauchte Begriff "Konversionsbehandlung" sagt aus, daß Komponenten der Behandlungslösung mit der Metalloberfläche chemisch reagieren, wodurch eine Korrosionsschutzschicht entsteht, in die sowohl Komponenten der Behandlungslösung als auch Metallatome aus der Metalloberfläche eingebaut sind.

Die chromfreie Konversionsbehandlung von Aluminiumoberflächen mit Fluoriden von Bor, Silicium, Titan oder Zirkonium allein oder in Verbindung mit organischen Polymeren ist zur Erzielung eines permanenten Korrosionsschutzes und zur Erzeugung einer Grundlage für eine anschließende Lackierung prinzipiell bekannt:

Die **US-A-5 129 967** offenbart Behandlungsbäder für eine No-Rinse-Behandlung (dort als "dried in place conversion coating" bezeichnet) von Aluminium, enthaltend
a) 10 bis 16 g/l Polyacrylsäure oder deren Homopolymere,
b) 12 bis 19 g/l Hexafluorozirkonsäure,
c) 0,17 bis 0,3 g/l Fluorwasserstoffsäure und
d) bis zu 0,6 g/l Hexafluorotitansäure.

**EP-B-8 942** offenbart Behandlungslösungen, vorzugsweise für Aluminiumdosen, enthaltend
a) 0,5 bis 10 g/l Polyacrylsäure oder eines Esters davon und
b) 0,2 bis 8 g /l an mindestens einer der Verbindungen H₂ZrF₆, H₂TiF₆ und H₂SiF₆, wobei der pH-Wert der Lösung unterhalb von 3;5 liegt,
sowie ein wäßriges Konzentrat zum Wiederauffrischen der Behandlungslösung enthaltend
a) 25 bis 100 g/l Polyacrylsäure oder eines Esters davon,
b) 25 bis 100 g/l von mindestens einer der Verbindungen H₂ZrF₆, H₂TiF₆ und H₂SiF₆, und
c) eine Quelle freier Fluoridionen, die 17 bis 120 g/l freies Fluorid liefert.

**DE-C-19 33 013** offenbart Behandlungsbäder mit einem pH-Wert oberhalb 3,5, die neben komplexen Fluoriden des Bors, Titans oder Zirkoniums in Mengen von 0,1 bis 15 g/l, bezogen auf die Metalle, zusätzlich 0,5 bis 30 g/l Oxidationsmittel, insbesondere Natriummetanitrobenzolsulfonat enthalten.

**DE-C-24 33 704** beschreibt Behandlungsbäder zur Erhöhung der Lackhaftung und des permanenten Korrosionsschutzes auf u.a. Aluminium, die 0,1 bis 5 g/l Polyacrylsäure oder deren Salze oder Ester sowie 0,1 bis 3,5 g/l Ammoniumfluorozirkonat, berechnet als ZrO₂, enthalten können. Die pH-Werte dieser Bäder können über einen weiten Bereich schwanken. Die besten Ergebnisse werden im allgemeinen erhalten, wenn der pH bei 6 - 8 liegt.

**US-A-4 992 116** beschreibt Behandlungsbäder für die Konversionsbehandlung von Aluminium mit pH-Werten zwischen etwa 2,5 und 5, die mindestens drei Komponenten enthalten:
a) Phosphationen im Konzentrationsbereich zwischen 1,1x10⁻⁵ bis 5,3x10⁻³ mol/l entsprechend 1 bis 500 mg/l,
b) 1,1x10⁻⁵ bis 1,3x10⁻³ mol/l einer Fluorosäure eines Elements der Gruppe Zr, Ti, Hf und Si (entsprechend je nach Element 1,6 bis 380 mg/l) und
c) 0,26 bis 20 g/l einer Polyphenolverbindung, erhältlich durch Umsetzung von Poly(vinylphenol) mit Aldehyden und organischen Aminen.

Dabei ist ein Molverhältnis zwischen der Fluorosäure und Phosphat von etwa 2,5 : 1 bis etwa 1 : 10 einzuhalten.

**DE-A-27 15 292** offenbart Behandlungsbäder für die chromfreie Vorbehandlung von Aluminiumdosen, die mindestens 10 ppm Titan und/oder Zirkon, zwischen 10 und 1000 ppm Phosphat und eine zur Bildung komplexer Fluoride des vorhandenen Titans und/oder Zirkons ausreichenden Menge Flourid, mindestens jedoch 13 ppm, enthalten und pH-Werte zwischen 1,5 und 4 aufweisen.

**WO 92/07973** lehrt ein chromfreies Behandlungsverfahren für Aluminium, das als wesentliche Komponenten in saurer wäßriger Lösung 0,01 bis etwa 18 Gew.-% H₂ZrF₆ und 0,01 bis etwa 10 Gew.-% eines 3-(N-C₁₋₄alkyl-N-2-hydroxyethylaminomethyl)-4hydroxystyrol-Polymers verwendet. Fakultative Komponenten sind 0,05 bis 10 Gew.-% dispergiertes SiO₂, 0,06 bis 0,6 Gew.-% eines Lösevermittlers für das Polymer sowie Tensid.

Trotz dieses hier nur in Auszügen wiedergegebenen umfangreichen Stands der Technik besteht immer noch ein Bedarf nach verbesserten Mitteln und Verfahren zur Korrosionsschutzbehandlung von Metalloberflächen.

Die nicht vorveröffentlichte deutsche Patentanmeldung DE 100 05 113 basiert auf der Erkenntnis, daß Homo- oder Copolymere von Vinylpyrrolidon eine hervorragende Korrosionsschutzwirkung aufweisen. In einem ersten Aspekt betrifft diese Erfindung ein Verfahren zur Korrosionsschutzbehandlung einer Metalloberfläche, das dadurch gekennzeichnet ist, daß die Metalloberfläche mit einem Homo- oder Copolymer von Vinylpyrrolidon in Kontakt gebracht wird. Dabei kann in einer ersten Ausführungsform der Erfindung die Metalloberfläche zunächst einer Konversionsbehandlung nach dem Stand der Technik unterzogen werden, beispielsweise einer Zink- oder Eisenphosphatierung, einer Konversionsbehandlung mit Fluorosäuren von Metallen, beispielsweise von Titan, Zirkon oder Hafnium oder auch von Bor oder Silicium, oder einer Behandlung mit einer Lösung oder Suspension eines organischen Polymers, das keine Vinylpyrrolidoneinheiten enthält. Beispiele solcher Polymere sind in der einleitend zitierten Literatur erwähnt.

Eine alternative Ausführungsform der zitierten Erfindung besteht darin, daß die Metalloberfläche mit einem Homo- oder Copolymer von Vinylpyrrolidon in Kontakt gebracht wird, während sie einer Konversionsbehandlung unterzogen wird. In diesem Falle ist also ein Homo- oder Copolymer in der Behandlungslösung vorhanden, mit der auf der Metalloberfläche eine Konversionsschicht erzeugt wird. Die Behandlungslösung zum Erzeugen der Konversionsschicht kann beispielsweise Phosphorsäure oder deren Anionen enthalten. Weiterhin können in der Behandlungslösung zweiwertige Kationen wie beispielsweise Zink und/oder Mangan vorhanden sein. Ein besonderes Beispiel einer derartigen Behandlungslösung zum Erzeugen einer Konversionsschicht ist eine Zinkphosphatierlösung, die auf der Metalloberfläche eine kristalline Schicht von zinkhaltigen Metallphosphaten erzeugt. Die Behandlungslösung kann jedoch auch Phosphorsäure und/oder deren Anionen, jedoch keine zweiwertigen Metalle enthalten. Ein Beispiel hierfür ist eine Eisenphosphatierlösung, die auf einer Metalloberfläche, insbesondere einer eisenhaltigen Oberfläche, eine im wesentlichen nichtkristalline Schicht von Metallphosphaten und/oder Metalloxiden erzeugt. Die Anwesenheit von Homo- oder Copolymeren von Vinylpyrrolidon in einer derartigen Behandlungslösung verbessert den Korrosionsschutz, der durch die Konversionsschicht erzielt wird. Dies gilt auch, wenn die Behandlungslösung außer Homo- oder Copolymeren von Vinylpyrrolidon als Konversionsschichtbildende Komponente Fluorosäuren und/oder komplexe Fluoride von Metallen und Halbmetallen wie Bor, Silicium, Titan, Zirkon und/oder Hafnium enthält.

Gemäß der vorstehend zitierten DE 100 05 113 enthält die anwendungsfertige Lösung zur Behandlung von Metalloberflächen vorzugsweise zwischen 0,05 und 200 g/l eines Homo- oder Copolymers von Vinylpyrrolidon. Die vorliegende Erfindung stellt sich die Aufgabe, den Gegenstand der DE 100 05 113 hinsichtlich Effizienz des Chemikalieneinsatzes zu verbessern.

Die WO-A-97/45568 betrifft ein Verfahren zum Phosphatieren von Metalloberflächen aus Stahl, verzinktem oder legierungsverzinktem Stahl, Aluminium und/oder aus Aluminium-Magnesium-Legierungen. Die hierbei eingesetzten Phosphatierlösungen enthalten neben Zinkionen, Phosphationen, Manganionen und einem oder mehreren Beschleunigern ferner 0,001 bis 0,5 g/l eines oder mehrere Polymere ausgewählt aus Polyethern, Polycarboxylaten, polymeren Phosphonsäuren, polymeren Phosphinocarbonsäuren und stickstoffhaltigen organischen Polymeren. Bevorzugte Polymere sind aminogruppenhaltige Poly(vinylphenol)-Derivate und Homo- oder Copolymerverbindungen des Vinylpyrrolidons.

In der DE-A-36 27 249 wird ein Verfahren zur Erzeugung von Konversionsschichten auf Oberflächen von Titan oder Titanlegierungen beschrieben. Hierbei werden wässrige Lösungen eingesetzt, die Fluoridionen, z.B. eingebracht als Silikofluorwasserstoffsäure, ein oder mehrere Metallionen aus der Gruppe Mg, Ca, Mn, Fe, Co, Ni, Zn oder Mo sowie Chelatbildner, wasserlösliche hochmolekulare organische Verbindungen und Tensid enthalten, wobei der pH-Wert im Bereich von 1,5 bis 4,5 liegt. Als hochmolekulare organische Verbindung kommt insbesondere Polyvinylalkohol, Gelatine und/oder Polyvinylpyrrolidon in Frage. Das Verfahren ist insbesondere zur Vorbereitung von Titan-Werkstücken für die Kaltumformung geeignet.

Demgegenüber betrifft die vorliegende Erfindung ein Verfahren zur Behandlung von Metalloberflächen, ausgewählt aus Oberflächen von Stahl, verzinktem Stahl, legierungsverzinktem Stahl, Aluminium oder Magnesium oder Legierungen von Aluminium oder Magnesium, dadurch gekennzeichnet, daß man die Metalloberflächen, während sie einer Konversionsbehandlung unterzogen werden, mit einem Mittel in Kontakt bringt, das mindestens eine Fluorosäure eines oder mehrerer Elemente der Gruppe Zr, Ti, Hf und Si oder jeweils deren Anionen sowie ein Homo- oder Copolymer von Vinylpyrrolidon enthält, wobei dieses Mittel als gebrauchsfertige Anwendungslösung vorliegt, die keine Phosphatierlösung darstellt und die
a) 0,02 bis 20 g/l mindestens einer Fluorosäure eines oder mehrerer Elemente der Gruppe Zr, Ti, Hf und Si oder jeweils deren Anionen sowie
b) 10 bis 49,9 mg/l eines Homo- oder Copolymers von Vinylpyrrolidon enthält.
Je nach eingestelltem pH-Wert der Lösung liegen die genannten Fluorosäuren teilweise in Form ein- oder mehrfach negativ geladener Anionen vor. Das Verhältnis von Säureanionen zu undissozierter Säure hängt von der Protolysekonstante der jeweiligen Säure und von dem aktuell eingestellten pH-Wert ab. Diese Erscheinung ist allgemein als Säure-Base-Gleichgewicht bekannt. Außer den genannten essentiellen Komponenten enthalten die Mittel Wasser sowie erwünschtenfalls weitere Wirkoder Hilfsstoffe zum Einstellen des pH-Werts, zur Erhöhung der Korrosionsschutzwirkung, zum Verbessern der Applizierbarkeit und möglicherweise für weitere Zwecke.

Sofern die erfindungsgemäßeinzüsetzenden Mittel Copolymere von Vinylpyrrolidon enthalten, können diese Copolymere außer Vinylpyrrolidon eines oder mehrere andere Monomere enthalten. Sie können also beispielsweise als Copolymere aus 2 Komponenten oder als Copolymere aus 3 Komponenten (= Terpolymere) vorliegen. Weiterhin können Mischungen von Homo- und zweikomponentigen Copolymeren, Homo- und Terpolymeren oder zweikomponentigen Copolymeren und Terpolymeren eingesetzt werden.

Das anwendungsfertige Mittel kann durch das Verdünnen eines Konzentrats erhalten werden, das Gegenstand der nicht vorveröffentlichten deutschen Patentanmeldung DE 100 05 113 ist. Je nach spezieller Zusammensetzung kann es sein, daß Konzentrate, die bereits alle Wirkstoffe enthalten, nicht hinreichend lange lagerstabil sind. In diesen Fällen ist es vorzuziehen, die Konzentrate in mindestens zwei Komponenten aufzuteilen, die jeweils ausgewählte Komponenten des anwendungsfertigen Korrosionsschutzmittels enthalten. Beispielsweise kann es empfehlenswert sein, daß eine Komponente des Konzentrats zumindest überwiegend die anorganischen Bestandteile des Mittels enthält, während zumindest eine andere Komponente des Konzentrats die organischen Polymeren enthält. Die beiden Komponenten des Konzentrats können dann unterschiedliche pH-Werte aufweisen, wodurch die Lagerstabilität der Konzentratkomponenten erhöht werden kann. Zum Herstellen bzw. zum Auffrischen des Mittels in seiner Anwendungsform werden die einzelnen Komponenten des Konzentrats mit Wasser so weit verdünnt, daß die Wirkstoffe im erwünschten Konzentrationsbereich vorliegen. Dabei kann es erforderlich werden, den pH-Wert durch Zugabe einer Säure bzw. einer Lauge auf den gewünschten Bereich einzustellen.

Bevorzugte Konzentrationsbereiche für die Wirkstoffe a) und b) in der Anwendungslösung sind: Im Falle der Fluorosäuren eine derartige Menge, daß Zr, Ti, Hf und/oder Si bezogen auf diese Elemente in einer Konzentration im Bereich zwischen 20 und 1 000 mg/l, insbesondere 50 bis 400 mg/l vorliegen. Die Konzentration der Polymere oder Copolymere von Vinylpyrrolidon in der Anwendungslösung liegt vorzugsweise im Bereich von 20 bis 45 mg/l.

Als Homo- oder Copolymere von Vinylpyrrolidon kommen beispielsweise die in Tabelle 1 aufgelisteten Polymere bzw. Polymere der dort angeführten Monomere in Betracht.

**Tabelle 1:**

| Beispiele für Homo- oder Copolymere von Vinylpyrrolidon | |
|---|---|
| **Bezeichnung** | **Handelsname bzw. Hersteller** |
| Vinylpyrrolidon, Homopolymer | Luviskol^{R}, BASF / ISP |
| Vinylpyrrolidon/Vinylacetat | Luviskol^{R}, BASF / ISP |
| VinylpyrrolidonNinylcaprolactam | Luvitec^{R}, BASF |
| VinylpyrrolidonNinylimidazol | Luvitec^{R}, BASF |
| Vinylpyrrolidon/Vinylimidazoliummethylsulfat | Luvitec, BASF |
| Vinylpyrrolidon/Na-methacrylat | Luvitec^{R}, BASF |
| Vinylpyrrolidon/Olefine | ISP^{R}, Antaron |
| Vinylpyrrolidon/Dimethylaminoethylmethacrylat | ISP^{R} |
| Vinylpyrrolidon/Dimethylaminopropylmethacrylamid | ISP^{R}, Styleze |
| Vinylpyrrolidon/Dimethylaminoethylmethacrylat Ammoniumsalz | ISP^{R}, Gafquat |
| Vinylpyrrolidon/Vinylcaprolactam/Dimethylaminoethylmethacrylat | ISP^{R} |
| Vinylpyrrolidon/Methacrylamidopropyltrimethylammoniumchlorid | ISP^{R}, Gafquat |
| VinylpyrrolidonNinylcaprolactam/Dimethylaminoethylmethacrylat | ISP^{R}, Advantage |
| Vinylpyrrolidon/Styrol | ISP^{R}, Antara |

Aus Gründen des Arbeits- und Umweltschutzes verzichtet man vorzugsweise auf den Zusatz von Chrom- oder Nickelionen. Demgemäß besteht eine bevorzugte Ausführungsform der Erfindung darin, daß das Mittel frei ist von Nickel und Chrom. Dies bedeutet, daß diese Metalle bzw. ihre Verbindungen dem Mittel nicht absichtlich zugesetzt werden. Es ist jedoch nicht auszuschließen, daß aus dem Behältermaterial oder aus den zu behandelnden Oberflächen wie beispielsweise Stahllegierungen Ionen von Nickel und/oder Chrom in geringer Konzentration in das Mittel (die Behandlungslösung) gelangen. Jedoch wird in der Praxis erwartet, daß die Konzentrationen von Nickel und/oder Chrom in der anwendungsfertigen Behandlungslösung nicht höher als etwa 10 ppm sind.

Das anwendungsfertige Mittel weist vorzugsweise einen pH-Wert im Bereich von 1 bis 6 und insbesondere im Bereich von 2 bis 5,5 auf. Dies bedeutet, daß die Fluorosäuren der Elemente Zr, Ti, Hf oder Si je nach pH-Wert und Protolysekonstanten teilweise in Form der freien Säuren, teilweise jedoch in Form ihrer Säureanionen vorliegen. Daher ist es unerheblich, ob diese Fluorosäuren als solche oder in Form ihrer Salze eingesetzt werden. Weiterhin können säurelösliche Verbindungen von Zr, Ti, Hf oder Si sowie Flußsäure oder lösliche Fluoride getrennt zugegeben werden, da sich hieraus die Fluoroanionen der genannten Elemente bilden. Je nach Einsatzart muß der pH-Wert durch Zugabe von Säure wie beispielsweise die freien Fluorosäuren der genannten Elemente, jedoch beispielsweise auch Flußsäure, Schwefelsäure, Salpetersäure oder Phosphorsäure oder durch Zugabe einer Base wie beispielsweise Alkalimetallcarbonatlösung, Alkalimetallhydroxidlösung oder Ammoniak auf den erwünschten Bereich eingestellt werden.

Wegen der besonders guten Korrosionsschutzwirkung von Homo- oder Copolymeren von Vinylpyrrolidon, die Caprolactamgruppen enthalten, enthält das Mittel in einer speziellen Ausführungsform Homo- oder Copolymere von Vinylpyrrolidon, die Caprolactamgruppen enthalten.

Die Metalloberflächen sind ausgewählt aus Oberflächen von Stahl, verzinktem Stahl (elektrolytisch oder schmelztauchverzinkt), legierungsverzinktem Stahl, Aluminium oder Magnesium. Dabei liegen die Metalle Aluminium und Magnesium in der Regel nicht in reiner Form, sondern als Legierungen mit anderen Elementen wie beispielsweise Lithium, Zink, Kupfer, Silicium, Magnesium (im Falle von Aluminiumlegierungen) oder Aluminium (im Falle von Magnesiumlegierungen) vor. Insbesondere ist das Verfahren zur Behandlung von Oberflächen solcher Metalle konzipiert, die im Fahrzeugbau, in der Haushaltsgeräteindustrie, im Architektur- oder Einrichtungsbereich verwendet werden.

Dabei werden solche Metalloberflächen behandelt, die noch keine Korrosionsschutzschicht aufweisen. Durch das erfindungsgemäße Behandlungsverfahren wird dann eine korrosionsschützende Beschichtung erzeugt, die gleichzeitig die Haftung eines ggf. später aufzubringenden organischen Überzugs wie beispielsweise eines Lacks verbessert.

Bei dem erfindungsgemäßen Behandlungsverfahren können die Metalloberflächen beispielsweise durch Aufspritzen oder Eintauchen mit der Behandlungslösung in Kontakt gebracht werden. In diesem Falle sieht man vorzugsweise vor, daß die Behandlungslösung nach einer Einwirkungsdauer, die beispielsweise im Bereich zwischen 30 Sekunden und 5 Minuten liegen kann, mit Wasser abgespült wird. Alternativ kann die Behandlungslösung mit der Metalloberfläche im sogenannten No-Rinse-Verfahren in Kontakt gebracht werden. Hierbei wird die Behandlungslösung entweder auf die Metalloberfläche aufgesprüht oder durch Auftragswalzen auf die Oberfläche übertragen. Danach erfolgt nach einer Einwirkungsdauer, die beispielsweise im Bereich von 2 bis 20 Sekunden liegen kann, ohne weitere Zwischenspülung ein Eintrocknen der Behandlungslösung. Dies kann beispielsweise in einem beheizten Ofen erfolgen.

Für das erfindungsgemäße Behandlungsverfahren weist die Behandlungslösung vorzugsweise einen pH-Wert im Bereich von 1 bis 6 auf, wobei je nach Substrat und Applikationsart sowie Einwirkungsdauer engere pH-Bereiche bevorzugt sein können. Beispielsweise stellt man den pH-Wert zur Behandlung blanker Metalloberflächen vorzugsweise auf den Bereich von 2 bis 6, bei Behandlung von Aluminiumoberflächen insbesondere auf den Bereich von 2 bis 4; bei Behandlung von Stahl, Zink oder verzinktem Stahl inbsbesondere auf den Bereich von 3 bis 5 ein. Die Temperatur der Behandlungslösung bei der Ausführung des erfindungsgemäßen Verfahrens kann allgemein zwischen dem Gefrierpunkt und dem Siedepunkt der Behandlungslösung liegen, wobei aus praktischen Gründen Temperaturen im Bereich der Raumtemperatur oder darüber bevorzugt sind. Beispielsweise kann die Behandlungslösung eine Temperatur im Bereich von 15 bis 60 °C und insbesondere von 20 bis 45 °C aufweisen.

Das erfindungsgemäße Behandlungsverfahren stellt einen Teilschritt in einer ansonsten auf dem betroffenen Gebiet üblichen Abfolge von Verfahrensschritten dar. Beispielsweise werden die zu behandelnden Metalloberflächen üblicherweise vor der erfindungsgemäßen Behandlung mit einer üblichen Reinigungslösung gereinigt. Der Reinigungsschritt kann jedoch entfallen, wenn die zu behandelnden Metalloberflächen unmittelbar vor der erfindungsgemäßen Behandlung beschichtet, beispielsweise verzinkt wurden. Nach der erfindungsgemäßen Behandlungsstufe werden die Metalloberflächen üblicherweise mit einem organischen Überzug, beispielsweise einem Lack versehen. Die kann beispielsweise ein Pulverlack oder ein elektrolytisch, insbesondere kathodisch, abscheidbarer Tauchlack sein.

Eine bei Anwendung des erfindungsgemäßen Verfahrens besonders bevorzugte Verfahrensfolge besteht darin, daß man die Metalloberfläche mit einer wäßrigen Lösung einer Säure behandelt, bevor man sie zum Erzeugen einer Konversionsschicht, also während einer Konversionsbehandlung, mit dem vorstehend beschriebenen Mittel in Kontakt bringt. Der vorgeschaltete Verfahrensschritt, die Metalloberfläche vor der Konversionsbehandlung mit einer wäßrigen Lösung einer Säure zu behandeln, wird in der Technik auch als "saure Beize" oder "Beizpassivierung" bezeichnet. Im Rahmen der erfindungsgemäßen Verfahrensfolge können hierfür Säuren eingesetzt werden, die üblicherweise zur sauren Beize bzw. Beizpassivierung verwendet werden. Ein Beispiel hierfür ist Phosphorsäure.

Anwendungsbeispiele: Anwendung als Konversionsbehandlung

### Beispiel 1: Konversionsverfahren mit vorhergehender Beizpassivierung

### Substrate: Schmelztauchverzinkter Stahl (HDG), elektrolytisch verzinkter Stahl (EG), Aluminium (AC120), kaltgewalzter Stahl (CRS)

### Prozessfolge (Spritzapplikation):

| | | |
|---|---|---|
| 1. | Reinigung: | Ridoline^{R} 1570, 3 %; 82 Sekunden, 55 °C Ridosol^{R} 1270, 0,3 % (kommerzielle Metallreiniger der Anmelderin) |
| 2. | Spüle | vollentsalztes Wasser |
| 3. | Beizpassivierung: | Phosphorsäure, 0,23 %, 82 Sekunden |
| 4. | Spüle | VE Wasser |
| 5. | Konversionsbehandlung: 108 Sekunden; 30 °C, mit einer wäßrigen Lösung enthaltend | |
| | H₂ZrF₆-Säure (45 %ig; 1,38 g/l) | |
| | Vinylpyrrolidon/ Vinylcaprolactam-Polymer (37 mg/l Feststoff) | |
| 6. | Spüle | vollentsalztes Wasser |
| 7. | Trocknen: | Pressluft |
| 8. | Lackieren: Lackdicke | bleifreier kathodischer Tauchlack (BASF CG 310), 20-23 µm |

### Beispiel 2: Prozessfolge wie oben jedoch ohne die Schritte 3 und 4.

### Korrosionstest:

| | |
|---|---|
| Verzinkte Substrate: | Lackhaftung nach Salzwasserlagerung |
| Aluminium | Kupferbeschleunigter Salzsprühtest CASS DIN 50021, 10 Tage |
| Stahl | Salzsprühtest SS DIN 50021, 21 Tage |

Ergebnisse: Unterwanderung am Ritz (halbe Ritzbreite): U/2 in mm; Ergebnisse des Steinschlagtests für Lackhaftung (K-Wert, K = 1: beste Lackhaftung, K = 10: schlechteste Lackhaftung))

| **Beispiel** | **CRS** | **HDG** | **EG** | **AC120** |
|---|---|---|---|---|
| | **U/2 mm** | **K** | **K** | **U/2 mm** |
| Mit Schritt 3, 4 | 0,7 | 8 | 9 | 0,8 |
| Ohne Schritt 3, 4 | 1,6 | 10 | 10 | 0,9 |

### Beispiel 3: Konversionsverfahren mit anschließender Pulverlackierung (verzinkte Stähle) mit Copolymer-Mischungen

### Substrate: CRS, EG, HDG

### Prozessfolge (Tauchapplikation):

| | | |
|---|---|---|
| 1. | Reinigung: | Ridoline^{R} 1570, 2 %; Ridosol^{R} 1237, 0,3 %; 5 Minuten; 55°C (kommerzielle Metallreiniger der Anmelderin) |
| 2. | Spüle | vollentsalztes Wasser |
| 3. | Konversionsbehandlung: | 180 Sekunden; 30 °C, mit einem der folgenden Badansätze |
| | | H₂ZrF₆-Säure (45 %ig; 1,38 g/l) |
| | | VinylpyrrolidonNinylcaprolactam-Copolymer (=Pₐ)+ |
| | | Vinylpyrrolidon/Vinylimidazol-Copolymer (=P_{b}) |
| | | (37 mg/l Feststoffgehalt) |
| 4. | Spüle | vollentsalztes Wasser |
| 5. | Trocknen: | Pressluft |
| 6. | Lackieren: | Polyester PES 5807/RAL 5009 GL (TIGC-frei), Firma Herberts); ca. 60-80 µm |

### Korrosionstest:

### Neutraler Salzsprühtest DIN 50021 SS, 21 Tage

### Ergebnisse: Lackunterwanderung am Ritz, halbe Ritzbreite; Lackhaftung gemäß Gitterschnitttest

| **Beispiel** | **Unterwanderung** | **Gitterschnitt (Skala 0 bis 5)** |
|---|---|---|
| CRS | 1,7 mm | 0 |
| EG | 2,5 mm | 0 |
| HDG | 1,8 mm | 0 |

Die Polymerverhältnisse können zum Beispiel variiert werden zwischen Homound/oder Copolymeren Pₐ%=100%-P_{b}% mit Pₐ>0.

### Beispiel 4: Konversionsverfahren mit Copolymer-Mischungen (Pulverlackierung)

### Substrat: CRS

### Prozessfolge (Tauchapplikation):

| | | |
|---|---|---|
| 1. | Reinigung: | Ridoline 1570, 2 %; Ridosol 1237, 0,3 %; 5 Minuten, 55 °C |
| 2. | Spüle | Vollentsalztes Wasser |
| 3. | Konversionsbehandlung | 180 s; 30 °C mit einem der Badansätze gemäß nachstehender Tabelle |
| | | H₂ZrF₆-Säure (45 %ig; 1,38 g/l) |
| | | + Vinylpyrrolidon/Vinylcaprolactam-Copolymer (=P_{b})+ |
| | | Vinylpyrrolidon/Vinylimidazol-Copolymer (=Pₐ) |
| | | (22 mg/l Feststoffgehalt) |
| 4. | Spüle | Vollentsalztes Wasser |
| 5. | Trocknen: | Pressluft |
| 6. | Lackieren: | Polyester PES 5807/RAL 5009 GL (TIGC-frei), Firma Herberts; ca. 60-80 µm |

### Korrosionstest:

### Neutraler Salzsprühtest DIN 50021 SS, 21 Tage

| Polymer | Unterwanderung |
|---|---|
| 100 % Pₐ | 3,9 mm |
| 70 % Pₐ | 2,3 mm |

## Patentansprüche

1. Verfahren zur Behandlung von Metalloberflächen, ausgewählt aus Oberflächen von Stahl, verzinktem Stahl, legierungsverzinktem Stahl, Aluminium oder Magnesium oder Legierungen von Aluminium oder Magnesium, **dadurch gekennzeichnet, daß** man die Metalloberflächen, während sie einer Konversionsbehandlung unterzogen werden, mit einem Mittel in Kontakt bringt, das mindestens eine Fluorosäure eines oder mehrerer Elemente der Gruppe Zr, Ti, Hf und Si oder jeweils deren Anionen sowie ein Homo- oder Copolymer von Vinylpyrrolidon enthält, wobei dieses Mittel als gebrauchsfertige Anwendungslösung vorliegt, die keine Phosphatierlösung darstellt und die
a) 0,02 bis 20 g/l mindestens einer Fluorosäure eines oder mehrerer Elemente der Gruppe Zr, Ti, Hf und Si oder jeweils deren Anionen sowie
b) 10 bis 49,9 mg/l eines Homo- oder Copolymers von Vinylpyrrolidon enthält.

2. Verfahren nach Anspruch 1, **dadurch gekennzeichnet, daß** das Mittel frei ist von Nickel und Chrom.

3. Verfahren nach einem oder beiden der Ansprüche 1 und 2, **dadurch gekennzeichnet, daß** das Homo- oder Copolymer von Vinylpyrrolidon Caprolactamgruppen enthält.

4. Verfahren nach einem oder mehreren der Ansprüche 1 bis 3, **dadurch gekennzeichnet, daß** man die Metalloberfläche einer sauren Beize unterzieht, bevor man sie mit einem Mittel nach einem oder mehreren der Ansprüche 1 bis 3 in Kontakt bringt.

## Claims

1. A process for treating metal surfaces selected from steel, galvanized steel, alloy-galvanized steel, aluminium or magnesium or alloys of aluminium or magnesium, **characterized in that** the metal surfaces are contacted during a conversion treatment with a preparation containing at least one fluoro acid of one or more elements from the group consisting of Zr, Ti, Hf and Si or anions thereof and a homo- or copolymer of vinyl pyrrolidone, the preparation being present as a ready-to-use application solution which is not a phosphating solution and which contains
a) 0.02 to 20 g/l of at least one fluoro acid of one or more elements from the group consisting of Zr, Ti, Hf and Si or anions thereof and
b) 10 to 49.9 mg/l of a homo- or copolymer of vinyl pyrrolidone.

2. A process as claimed in claim 1, **characterized in that** the preparation is free from nickel and chromium.

3. A process as claimed in one or both of claims 1 and 2, **characterized in that** the homo- or copolymer of vinyl pyrrolidone contains caprolactam groups.

4. A process as claimed in one or more of claims 1 to 3, **characterized in that** the metal surface is subjected to acidic pickling before being contacted with the preparation claimed in one or more of claims 1 to 3.

## Revendications

1. Procédé pour le traitement de surfaces métalliques, choisies parmi les surfaces en acier, en acier galvanisé, en acier avec un dépôt d'alliage, en aluminium ou en magnésium ou en alliages d'aluminium ou de magnésium, **caractérisé en ce qu'**on met en contact les surfaces métalliques, pendant qu'elles sont soumises à un traitement de conversion, avec un agent qui contient au moins un fluoroacide d'un ou de plusieurs éléments du groupe constitué par Zr, Ti, Hf et Si ou à chaque fois leurs anions ainsi qu'un homopolymère ou un copolymère de la vinylpyrrolidone, cet agent se trouvant sous forme d'une solution d'utilisation prête à l'emploi, qui n'est pas une solution de phosphatation et qui contient
a) 0,02 à 20 g/l d'au moins un fluoroacide d'un ou de plusieurs éléments du groupe constitué par Zr, Ti, Hf et Si ou à chaque fois leurs anions ainsi que
b) 10 à 49,9 mg/l d'un homopolymère ou d'un copolymère de la vinylpyrrolidone.

2. Procédé selon la revendication 1, **caractérisé en ce que** l'agent est exempt de nickel et de chrome.

3. Procédé selon l'une ou les deux revendications 1 et 2, **caractérisé en ce que** l'homopolymère ou le copolymère de la vinylpyrrolidone contient des groupes caprolactame.

4. Procédé selon l'une ou plusieurs des revendications 1 à 3, **caractérisé en ce qu'**on soumet la surface métallique à un décapage acide avant de la mettre en contact avec un agent selon l'une ou plusieurs des revendications 1 à 3.
